# EUROPÄISCHE PATENTSCHRIFT

(11) **EP 0 763 139 B1**
(45) Veröffentlichungstag und Bekanntmachung des Hinweises auf die Patenterteilung: **26.09.2001**
(21) Anmeldenummer: 95920858.8
(22) Anmeldetag: 22.05.1995
(51) Int. Cl.: C14C 9/02

(54) **MITTEL ZUR FETTUNG VON LEDERN UND PELZEN**
STUFFING AGENTS FOR LEATHERS AND FUR-SKINS
AGENTS UTILISES POUR NOURRIR DES CUIRS ET DES FOURRURES

(30) Priorität: 31.05.1994 DE 4418942
(43) Veröffentlichungstag der Anmeldung: 19.03.1997
(73) Patentinhaber: Cognis Deutschland GmbH, 40589 Düsseldorf (DE)
(72) Erfinder: SEGURA, Ramon, E-08029 Barcelona (ES)
(86) Internationale Anmeldenummer: EP9501941
(87) Internationale Veröffentlichungsnummer: WO9533077

(56) Entgegenhaltungen:
- EP-A- 0 178 557
- EP-A- 0 247 490
- EP-A- 0 353 704

## Beschreibung

### Gebiet der Erfindung

Die Erfindung betrifft Fettungsmittel für Leder und Pelze mit einem Gehalt an ausgewählten anionischen Tensiden sowie deren Verwendung zur Herstellung der Mittel.

### Stand der Technik

Neben den Gerbstoffen sind Fettungsmittel die wichtigsten Hilfsmittel, um den Charakter von Leder zu prägen. Die Wirkung der Fettungsmittel kommt durch eine faserisolierende Schmierung und durch eine Hydrophobierung zustande.

Durch Umhüllung der Lederfasern mit einem Fettfilm wird die gegenseitige Reibung verringert und demzufolge die Geschmeidigkeit und Dehnbarkeit des Gewebes verbessert. Das hat positive Auswirkungen auf die Reißfestigkeit des Leders, denn in einem dehnbaren Werkstoff richten sich viele Fasern bei Zugbeanspruchung in der Zugrichtung aus und setzen dann dem Zerreißen einen größeren Widerstand entgegen als dieselben Fasern innerhalb eines spröden Werkstoffes. Durch die Hydrophobierung werden darüber hinaus gerbende Effekte erzielt, da sie mit einer Verdrängung von Wasser aus der Haut verbunden ist.

Als Lederfettungsmittel werden im allgemeinen pflanzliche und tierische Öle, Fette und Wachse eingesetzt, ferner die aus diesen Stoffen durch chemische Umwandlung gewonnenen Hydrolyse-, Sulfierungs-, Oxidations- und Härtungsprodukte und schließlich mineralische Fettungsmittel; im einzelnen:
Die verseifbaren Fette und Öle sowie die natürlichen Wachse und Harze gehören zu den Estern. Unter Ölen und Fetten werden dabei vom Lederfachmann Ester aus Glycerin und Fettsäuren bezeichnet, die bei Raumtemperatur fest bzw. flüssig sind. Zur Lederfettung werden dabei aus der Gruppe der tierischen Fette insbesondere Trane, Fischöl, Rindertalg und Rinderklauenöl, aus der Gruppe der pflanzlichen Fette Rizinusöl, Rüböl und Leinöl herangezogen. In Wachsen und Harzen sind die Fettsäuren statt mit Glycerin mit höhermolekularen Alkoholen verestert. Beispiele für Wachse sind Bienenwachs, chinesisches Wachs, Caranubawachs, Montanwachs und Wollfett; zu den wichtigsten Harzen zählen Kolophonium, Juchtenöl und Schellack.
Durch chemische Umwandlung pflanzlicher und tierischer Fette erhält man Produkte, die wasserlöslich sind und die darüber hinaus in unterschiedlichem Maße emulgierend auf wasserunlösliche Fettstoffe wirken. Bekannt sind etwa die sulfierten wasserlöslichen Öle verschiedenster Art, die durch Oxidation veränderten Trane, die als Dégras oder Moellon bezeichnet werden, ferner die Seifen, die bei der hydrolytischen Spaltung natürlicher Fette entstehen, gehärtete Fette sowie schließlich freie Fettsäuren wie Stearinsäure als Einbrennfette. Die meisten tierischen und pflanzlichen Fette weisen eine gewisse Affinität zur Ledersubstanz auf, die durch die Einführung oder Freilegung hydrophiler Gruppen noch beträchtlich gesteigert wird.
Wichtig für die Lederherstellung sind weiter die mineralischen Fettungsmittel. Diese Kohlenwasserstoffe sind den natürlichen Fetten und Ölen in manchen Eigenschaften ähnlich, lassen sich jedoch nicht verseifen. Es handelt sich um Fraktionen der Erdöldestillation, die in flüssiger Form Mineralöl, in pastöser Form Vaseline und in fester Form Paraffin genannt werden.

In vielen Fällen bilden sich jedoch auf der Oberfläche der gegerbten und gefetteten Leder im Laufe der Zeit unerwünschte Flecken, die als "Fettausschläge" (fatty spew) bezeichnet werden. Fettausschläge entstehen vornehmlich auf chromgegerbten Ledern nach kürzerer oder längerer Lagerung als weißer, oft schleierartiger Belag, der nur einzelne Stellen oder auch die ganze Lederfläche bedeckt. Der Ausschlag ist auf ein Austreten von festen Fettstoffen aus dem Leder zurückzuführen. Er kann durch das an sich im Leder vorhandene Naturfett oder durch Fettstoffe verursacht sein, die erst im Zuge der Fettung der Leder einverleibt worden sind.

Zum Fetten von Leder benutzte Fettgemische neigen insbesondere dann zur Bildung von Ausschlag, wenn sie viel freie Fettsäuren enthalten. Freie Fettsäuren weisen im allgemeinen einen höheren Schmelzpunkt auf als ihre Glyceride. Die hydrolytische Spaltung von Fettstoffen bei der Lagerung des Leders erhöht entsprechend die Gefahr des Auftretens von Fettausschlägen. Seifen und Lickerfette werden in Chromleder, besonders in nicht genügend entsäuertem Chromleder, unter Freisetzen von Fettsäuren gespalten. Sulfierte Öle und Fette weisen eine unterschiedlich starke Neigung zur Bildung von Fettausschlägen auf, die Ausschlagsneigung geht mit längerer Lebensdauer im allgemeinen zurück [vgl. **J.Int.Soc.Leath.Trad.Chem. 47, 379 (1952)].** Fettausschläge treten umso leichter auf, je mehr das Leder zur Ausschlagsbildung neigende Fettstoffe enthält. Für den Umfang und die Zusammensetzung des Ausschlags sind Menge, Zusammensetzung und Lage des im Leder vorhandenen Fettgemisches aus Naturfett und Lickerfett maßgebend. Locker strukturiertes Leder neigt weniger zur Ausschlagsbildung als Leder mit dichtem Fasergefüge. Fettausschläge werden bei niedrigen Temperaturen häufiger beobachtet als bei wärmeren Außentemperaturen. Die kristallinen Fettausschläge entwickeln sich in den Haarlöchern und Drüsenkanälen, wobei zunächst kleine Kristalle in der Tiefe gebildet werden, die allmählich als größere Fettkristalle das ganze Haarloch ausfüllen, über die Lederoberfläche hinausquellen und zu einem dichten Kristallfilm verfilzen. Alle Fette, die Stearin- oder Palmitinderivate enthalten, können kristalline Fettausschläge verursachen, mit zunehmender Konzentration wird die Ausschlagsgefahr vergrößert **[Ledertechn.Rundsch. 1 (1949)]**. Insbesondere neigen die sogenannten Neutralfette, d.h. solche zur Lederfettung geeigneten Substanzen, die keine ionischen Gruppen im Molekül enthalten, z.B. Fette, Wachse und Kohlenwasserstoffe, zur Bildung von Fettausschlägen. Besonders kritisch sind dabei diejenigen Neutralfette, die Stearin- und/oder Palmitinderivate darstellen, wie etwa entsprechende Triglyceride oder die freien Fettsäuren.

Da im Zuge der Lederverarbeitung, jedoch nach dem Gerben, ohnehin als nahezu obligatorischer Arbeitsgang eine Fettung erforderlich ist, um die angestrebten Produkteigenschaften zu erreichen, ist es in der Praxis üblich geworden, mit speziellen synthetischen Fettungsmitteln zu arbeiten, deren Neigung zur Bildung von Fettausschlag gering ist.

Eine in dieser Hinsicht üblicherweise eingesetzte Klasse von Fettungsmitteln sind halogenierte Verbindungen wie Chlorkohlenwasserstoffe. Die steigenden ökologischen und toxikologischen Anfoderungen an Mittel, die in die Umwelt gelangen, bzw. mit denen der Verbraucher in Berührung kommt, machen jedoch diese Substanzklasse zunehmend unattraktiv. Üblicherweise werden zur Lederfettung anionische Tenside eingesetzt. So ist beispielsweise aus der europäischen Patentschrift **EP 0247509 B1** (Stockhausen) Anlagerungsprodukte von Schwefelsäure bzw. Oleum an ungesättigte, alkoxylierte sowie gegebenenfalls epoxidierte Fette und Öle bekannt. Neben Umsetzungen mit Oleum, Schwefelsäure oder gasförmigem Schwefel-trioxid kommt für die Hydrophilisierung von Fettstoffen insbesondere auch die Sulfitierung, d. h. die Anlagerung von Hydrogensulfit an ungesättigte Verbindungen, in Betracht. So wird beispielsweise in diesem Zusammenhang von A.Küntzel über die Sulfitierung von Dorschtran [Le**der 8, 5 (1957)]** sowie von M.Mikula über die Sulfitierung von ungesättigten Fettsäurebutylestern **[Leder, Schuh, Lederwaren 21, 282 (1986)]** berichtet. Aus der deutschen Patentanmeldung **DE-A1 4223704** (Henkel) ferner nichtionische Fettungsmittel mit einem Gehalt an Ölsäureestern und Dialkylethern bekannt. Des weiteren sei auf die europäische Patentanmeldung **EP 0247490 A1** verwiesen, die sulfitierte Fettstoffe beschreibt. Gegenstand der **EP 0353704 A1** sind schließlich Sulfierprodukte von oxalkylierten Fettsäureniedrigalkylestern.

Der Einsatz von anionischen Fettungsmitteln ist jedoch nicht frei von Problemen. Ein wesentlicher Nachteil besteht darin, daß eine Vielzahl dieser Mittel in der Anwendung zur Bildung von Fettausschlägen neigen. Des weiteren ist ihre biologische Abbaubarkeit nicht immer zufriedenstellend. Sulfierte Öle sind im Bereich hoher Aktivsubstanzgehalte zähflüssig und lassen sich daher häufig nur mit Schwierigkeiten dosieren; schließlich ist ihre Farbqualität häufig unbefriedigend.

Die komplexe Aufgabe der Erfindung hat somit darin bestanden, neue Fettungsmittel für Leder und Pelze auf Basis anionischer Tenside zu entwickeln, die sich durch verbesserte ökologische und anwendungstechnische Eigenschaften wie z.B. angenehmeren Griff und geringere Tendenz zu Fettaustrübungen auszeichnen. Die Einsatzstoffe sollten ferner gegenüber den bekannten sulfatierten bzw. sulfitierten Fettstoffen eine bessere Farbqualität und Vorteile in der Handhabung, insbesondere im Hinblick auf die Herstellung flüssiger, niedrigviskoser Produkte aufweisen.

### Beschreibung der Erfindung

Gegenstand der Erfindung sind Mittel zum Fetten von Ledern und Pelzen mit einem Gehalt von 1 bis 30 Gew.-% an Sulfierungsprodukten ungesättigter Fettsäure-C₁-C₈-alkylester in Form ihrer Alkali-, Erdalkali-, Ammonium-, Alkylammonium, Alkanolammonium- oder Glucammoniumsalze.

Überraschenderweise wurde gefunden, daß die erfindungsgemäßen Sulfierungsprodukte ungesättigter Fettsäureniedrigalkylester nicht nur vollständig biologisch abbaubar sind, sondern im Vergleich mit anderen bekannten anionischen Fettungsmitteln eine deutlich geringere Tendenz zur Bildung von Fettausschlägen aufweisen. Darüber hinaus verleihen sie Ledern auch eine verbesserte Schmalzig- bzw. Geschmeidigkeit, einen angenehmen Griff sowie eine erhöhte Hydrophobierung. Die Sulfierungsprodukte sind auch hochkonzentriert niedrigviskos und lassen sich daher leicht in flüssige, wäßrige Formulierungen einarbeiten. Im Gegensatz beispielsweise zu sulfatierten Esterölen zeichnen sie sich schließlich zusätzlich noch durch eine verbesserte Farbqualität aus.

### Sulfierungsprodukte

Sulfierungsprodukte ungesättigter Fettsäureniedrigalkylester stellen bekannte Stoffe dar, die nach den einschlägigen Methoden der präparativen organischen Chemie erhalten werden können. Ein Verfahren zu ihrer Herstellung besteht beispielsweise darin, ungesättigte Fettsäureniedrigalkylester wie z.B. technische Ölsäureester mit gasförmigem Schwefeltrioxid umzusetzen und das rohe Sulfonierungsprodukt anschließend mit einer wäßrigen Base zu neutralisieren und gleichzeitig cyclische Zwischenprodukte wie beispielsweise Sultone zu hydrolysieren **[DE 3803912 A1** (Henkel)]. Bei der Sulfonierung handelt es sich um eine elektrophile Addition des SO₃-Moleküls an die Doppelbindung. Im Verlauf der Neutralisation bzw. Hydrolyse werden Gemische isomerer Hydroxy- und Alkensulfonate gebildet. Eine Übersicht hierzu ist von A.Behler et al. in **C.R. CESIO, Welttensidkongress Paris, Vol.11, S.14 (1988)** erschienen. In einer bevorzugten Ausführungsform der Erfindung werden die Sulfierungsprodukte jedoch durch Anlagerung von Oleum an die genannten ungesättigten Ester hergestellt. Hierbei werden Gemische von Sulfaten und Sulfonaten erhalten. Vorzugsweise werden Sulfierungsprodukte von ungesättigten Fettsäurealkylester der Formel **(I)** eingesetzt,

R¹CO-OR² (I)

in der R¹CO für einen ungesättigten Acylrest mit 16 bis 24 Kohlenstoffatomen und 1, 2, 3, 4 und/oder 5 Doppelbindungen und R² für einen linearen oder verzweigten Alkylrest mit 1 bis 8 Kohlenstoffatomen steht. Typische Beispiele stellen Sulfierungsprodukte von Estern des Methanols, Ethanols, Butanols, Octanols und insbesondere 2-Ethylhexanols mit Palmoleinsäure, Ölsäure, Elaidinsäure, Petroselinsäure, Linolsäure, Linolensäure, Elaeostearinsäure, Gadoleinsäure, Behensäure und Clupanodonsäure sowie deren technischen Gemischen in Form ihrer Natrium-, Kalium- und/oder Ammoniumsalzen dar. Neben den reinen ungesättigten Fettsäuren können die Sulfierungsprodukte als Komponenten auch technische Fettsäureschnitte mit überwiegend ungesättigtem Anteil wie beispielsweise Rüböl-, Sonnenblumen- und/oder Olivenölfettsäure enthalten. Vorzugsweise werden Sulfierungsprodukte von Ölsäure-2-ethylhexylester insbesondere auf Basis von Olivenölfettsäure in Form des Natriumsalzes eingesetzt.

### Sulfierung

Die Sulfierung der ungesättigten Fettsäureniedrigalkylester kann in der für gesättigte Fettsäureniedrigalkylester bekannten Weise **[J.Falbe (ed.), "Surfactants in consumer products", Springer Verlag, Berlin-Heidelberg, 1987, S. 61]** erfolgen, wobei Reaktoren, die nach dem Fallfilmprinzip arbeiten, bevorzugt sind. Als Sulfiermittel kommen Schwefelsäure, Oleum, Chlorsulfonsäure sowie gasförmiges Schwefeltrioxid in Betracht. Letzteres wird üblicherweise mit einem inerten Gas, vorzugsweise Luft oder Stickstoff verdünnt und in Form eines Gasgemisches, welches das Sulfieragens in einer Konzentration von 1 bis 8, insbesondere 2 bis 5 Vol.-% enthält, eingesetzt. Das molare Einsatzverhältnis von Ester zu Sulfiermittel kann im Fall von Chlorsulfonsäure oder Schwefeltrioxid 1 : 0,95 bis 1 : 1,3 und vorzugsweise 1 : 1,0 bis 1 : 1,15 betragen. Wird als Sulfiermittel Schwefelsäure oder Oleum eingesetzt, ist es von Vorteil, dieses im Unterschuß, d.h. beispielsweise im molaren Verhältnis von 1 : 0,1 bis 1: 0,95 und insbesondere 1 : 0,25 bis 1 : 0,8 einzusetzen. Üblicherweise wird die Sulfierung bei Temperaturen von 15 bis 90 °C durchgeführt. Im Hinblick auf die Viskosität der Einsatzstoffe einerseits und die Farbqualität der resultierenden Sulfierungsprodukte andererseits, hat es sich als optimal erwiesen, die Reaktion in einem Temperaturbereich von 20 bis 30 °C durchzuführen.

### Neutralisation

Die bei der Sulfierung anfallenden sauren Sulfierungsprodukte werden in wäßrige Basen eingerührt, neutralisiert und auf einen pH-Wert von 6,5 bis 8,5 eingestellt. Als Basen für die Neutralisation kommen Alkalimetallhydroxide wie Natrium-, Kalium- und Lithiumhydroxid, Erdalkalimetalloxide und -hydroxide wie Magnesiumoxid, Magnesiumhydroxid, Calciumoxid und Calciumhydroxid, Ammoniak, Mono-, Di- und Tri-C₂₋₄-Alkanolamine, beispielsweise Mono-, Di- und Triethanolamin sowie primäre, sekundäre oder tertiäre C₁₋₄-Alkylamine sowie Glucamine in Betracht. Die Neutralisationsbasen gelangen dabei vorzugsweise in Form 5 bis 55 Gew.-%iger wäßriger Lösungen zum Einsatz, wobei 5 bis 25 Gew.-%ige wäßrige Natriumhydroxidlösungen bevorzugt sind.

### Bleiche und Konservierung

Die Sulfierungsprodukte können nach Neutralisation in an sich bekannter Weise durch Zusatz von Wasserstoffperoxid- oder Natriumhypochloritlösung gebleicht werden. Dabei werden, bezogen auf den Feststoffgehalt in der Lösung der Sulfierungsprodukte, 0,2 bis 2 Gew.-% Wasserstoffperoxid, berechnet als 100 %ige Substanz, oder entsprechende Mengen Natriumhypochlorit eingesetzt. Der pH-Wert der Lösungen kann unter Verwendung geeigneter Puffermittel, z.B. mit Natriumphosphat oder Citronensäure konstant gehalten werden. Zur Stabilisierung gegen Bakterienbefall empfiehlt sich ferner eine Konservierung, z. B. mit Formaldehydlösung, p-Hydroxybenzoat, Sorbinsäure oder anderen bekannten Konservierungsstoffen.

### Cotenside

Die erfindungsgemäßen Sulfierungsprodukte können alleine, vorzugsweise jedoch in Abmischung mit anderen anionischen, nichtionischen, amphoteren bzw. zwitterionischen Tensiden und - eingeschränkt - auch kationischen Tensiden eingesetzt werden. Typische Beispiele für **anionische Tenside** sind Alkylbenzolsulfonate, Alkansulfonate, Olefinsulfonate, Alkylethersulfonate, Glycerinethersulfonate, α-Methylestersulfonate, Sulfofettsäuren, Alkylsulfate, Fettalkoholethersulfate, Glycerinethersulfate, Hydroxymischethersulfate, Monoglycerid(ether)sulfate, Fettsäureamid(ether)sulfate, Mono- und Dialkylsulfosuccinate, Mono- und Dialkylsulfosuccinamate, Sulfotriglyceride, Amidseifen, Ethercarbonsäuren und deren Salze, Fettsäureisethionate, Fettsäuresarcosinate, Fettsäuretauride, Acyllactylate, Alkyloligoglucosidsulfate und Alkyl(ether)phosphate. Sofern die anionischen Tenside Polyglycoletherketten enthalten, können sie eine konventionelle, vorzugsweise jedoch eine eingeengte Homologenverteilung aufweisen. Typische Beispiele für **nichtionische Tenside** sind Fettalkoholpolyglycolether, Alkylphenolpolyglycolether, Fettsäurepolyglycolester, Fettsäureamidpolygylcolether, Fettaminpolyglycolether, alkoxylierte Triglyceride, Alk(en)yloligoglykoside, Fettsäure-N-alkylglucamide, Polyolfettsäureester, Zukkerester, Sorbitanester und Polysorbate. Sofern die nichtionischen Tenside Polyglycoletherketten enthalten, können sie eine konventionelle, vorzugsweise jedoch eine eingeengte Homologenverteilung aufweisen. Typische Beispiele für **amphotere** bzw. **zwitterionische Tenside** sind Alkylbetaine, Alkylamidobetaine, Aminopropionate, Aminoglycinate, Imidazoliniumbetaine und Sulfobetaine. Typische Beispiele für kationische Tenside, mit denen die anionischen Sulfierungsprodukte verträglich sind und keine schwerlöslichen Salze bilden, sind Esterquats, insbesondere solche, die über Ethylenoxideinheiten im Molekül verfügen. Bei den genannten Tensiden handelt es sich ausschließlich um bekannte Verbindungen. Hinsichtlich Struktur und Herstellung dieser Stoffe sei auf einschlägige Übersichtsarbeiten beispielsweise **J.Falbe (ed.), "Surfactants in Consumer Products", Springer Verlag, Berlin, 1987, S.54-124** oder **J.Falbe (ed.), "Katalysatoren, Tenside und Mineralöladditive", Thieme Verlag, Stuttgart, 1978, S.123-217** verwiesen.

### Fettungsmittel

Die Fettungssmittel können neben den Sulfierungsprodukten und anderen Tensiden weitere gebräuchliche Hilfs- und Zusatzstoffe enthalten. Üblicherweise beträgt der Anteil der Sulfierungsprodukte an den erfindungsgemäßen Mitteln 15 bis 90 und vorzugsweise 20 bis 80 Gew.-% bezogen auf die Mittel. In der Regel werden die Mittel so dosiert, daß auf 1 kg Leder bzw. Pelz (berechnet als Falzgewicht) 20 bis 1000, vorzugsweise 30 bis 80 g des Mittels entfallen.

### Gewerbliche Anwendbarkeit

Sulfierungsprodukte ungesättigter Fettsäureniedrigalkylester verleihen als Bestandteil von Fettungsmitteln Ledern und Pelzen eine verbesserte Schmalzig- und Geschmeidigkeit, einen angenehmen Griff und eine erhöhte Hydrophobierung. Ein besonderer Vorteil liegt darin, daß sich die Sulfierungsprodukte auch hochkonzentriert niedrigviskos sind und sich dementsprechend leicht in flüssige Formulierungen einarbeiten lassen. Im Vergleich mit anderen bekannten anionischen Fettungsmitteln zeigen sie ferner eine deutlich geringere Tendenz zur Bildung von Fettausschlägen. Bei Einsatz der erfindungsgemäßen Mittel fallen Färbungen bei guter Egalität brillant aus. Ein weiterer Gegenstand der Erfindung betrifft daher die Verwendung der genannten Sulfierungsprodukten als anionische Tenside zur Fettung von Ledern und Pelzen.

### Beispiele

**Herstellbeispiel H1.** In einem 1-I-Sulfierreaktor mit Mantelkühlung wurden 250 g (0,7 mol) technischer Ölsäure-2-ethylhexylester (Basis Olivenölfettsäure mit einem Ölsäureanteil von ca. 70 Gew.-%) vorgelegt und bei einer Temperatur von 31 bis 33 °C portionsweise mit 44 g Oleum (20 Gew.-% SO₃) versetzt. Die Mischung wurde über einen Zeitraum von 90 min bei 30 °C einer Nachreaktion unterworfen und dann unter Zugabe einer Mischung von 43 g Ammoniak in 89 g Wasser bei ca. 55 °C neutralisiert. Die resultierende Mischung wurde über Nacht ruhen gelassen, worauf eine Phasentrennung auftrat. Anschließend wurde die wäßrige, das gebildete Ammoniumsulfat enthaltende Phase abgetrennt und verworfen. Die organische Wertphase wurde auf einen pH-Wert von 7,5 eingestellt. Das resultierende Ölsäure-2-ethylhexylestersulfonat/sulfat wies folgende Zusammensetzung auf: Aniontenside : 42,3 Gew.-%, Unsulfierte Anteile : 42,0 Gew.-%, Natriumsulfat : 3,8 Gew.-%, Wasser : 11,9 Gew.-%. Der Aniontensidgehalt (WAS) sowie die Unsulfierten Anteile (US) wurden nach den DGF-Einheitsmethoden, Stuttgart 1950-1984, H-III-10 und G-II-6b ermittelt.

**Herstellbeispiel H2.** In einem 1-I-Sulfierreaktor mit Mantelkühlung wurden 362 g (1 mol) technischer Ölsäure-2-ethylhexylester (Basis Olivenölfettsäure) vorgelegt und bei 25 °C mit 88 g (1,1 mol) gasförmigem Schwefeltrioxid umgesetzt. Das Schwefeltrioxid wurde durch Erhitzen aus einer entsprechenden Menge 65 Gew.-%igen Oleums ausgetrieben, auf eine Konzentration von 3 Vol.-% verdünnt und innerhalb von 15 min in das Ausgangsprodukt eingeleitet. Nach der Sulfierung wurde das saure Reaktionsgemisch portionsweise in wäßrige 10 Gew.-%ige Base unter Einhaltung eines pH-Wertes im Bereich von 7 eingerührt und dabei neutralisiert. Das resultierende Ölsäure-2-ethylhexylestersulfonat wies folgende Zusammensetzung auf: Aniontenside : 26,3 Gew.-%, Unsulfierte Anteile : 3,5 Gew.-%, Natriumsulfat : 1,1 Gew.-%, Wasser: 69,1 Gew.-%.

**Beispiel 1**. Herstellung von Schafbekleidungsleder. Wet blue-Material wurde zunächst gewaschen und anschließend nachgegerbt. Die Angaben zu Einsatzmengen und Zeitdauer der Verfahrensschritte sind in Tabelle 1 zusammengefaßt. Es wurde ein weiches Leder mit vollem, rundem Griff und gleichmäßiger, blumiger Färbung erhalten.

**Beispiel 2.** Herstellung von Möbelleder. Wet blue-Material wurde gewaschen, nachgegerbt, neutralisiert, gefärbt und gefettet. Die Angaben zu Einsatzmengen und Zeitdauer der Verfahrensschritte sind in Tabelle 2 zusammengefaßt. Es wurden tuchweiche, mollige, leicht schmalzige Möbelleder erhalten.

**Beispiel 3.** Herstellung von Rindvelour. Crustleder wurde broschiert und gefärbt. Die Angaben zu Einsatzmengen und Zeitdauer der Verfahrensschritte sind in Tabelle 3 zusammengefaßt. Es wurde eine seidige Velourlederfaser mit brillanter Färbung und schönem Schreibeffekt erhalten.

**Beispiel 4.** Herstellung von Rindoberleder. Wet blue-Material wurde gewaschen, neutralisiert, abermals gewaschen und nachgegerbt. Die Angaben zu Einsatzmengen und Zeitdauer der Verfahrensschritte sind in Tabelle 4 zusammengefaßt. Es wurde ein sehr weiches Leder mit guter Fülle und gleichmäßiger, brillanter Färhung erhalten.

**Vergleichsbeispiele V1 bis V4.** Die Beispiele 1 bis 4 wurden wiederholt, anstelle des Ölsäure-2-ethylhexylestersulfonat-Salzes jedoch ein sulfatiertes Esteröl des Handels eingesetzt. Die resultierenden Leder wiesen einen deutlich härteren Griff und eine geringere Schmalzigkeit auf. Zudem wurde eine ungleichmäßige Färbung beobachtet.

## Patentansprüche

1. Mittel zum Fetten von Ledern und Pelzen mit einem Gehalt von 1 bis 30 Gew.-% Sulfierungsprodukten ungesättigter Fettsäure-C₁-C₈-alkylester in Form ihrer Alkali-, Erdalkali-, Ammonium-, Alkylammonium, Alkanolammonium- oder Glucammoniumsalze.

2. Mittel nach Anspruch 1, **dadurch gekennzeichnet, daß** sie Sulfierungsprodukte von ungesättigten Fettsäurealkylestern der Formel (I) enthalten,
R¹CO-OR² (I)
in der R¹CO für einen ungesättigten Acylrest mit 16 bis 24 Kohlenstoffatomen und 1, 2, 3, 4 und/oder 5 Doppelbindungen und R² für einen linearen oder verzweigten Alkylrest mit 1 bis 8 Kohlenstoffatomen steht.

3. Mittel nach Anspruch 1, **dadurch gekennzeichnet, daß** sie Sulfierungsprodukte von Ölsäure-2-ethylhexylester enthalten.

4. Verwendung von Sulfierungsprodukten nach den Ansprüchen 1 bis 3 als anionische Tenside zur Herstellung von Fettungsmitteln für Leder und Pelze.

## Claims

1. Compositions for oiling leathers and skins containing 1 to 30% by weight of sulfonation products of unsaturated fatty acid C₁₋₈ alkyl esters in the form of their alkali metal, alkaline earth metal, ammonium, alkyl ammonium, alkanolammonium or glucammonium salts.

2. Compositions as claimed in claim 1, **characterized in that** they contain sulfonation products of unsaturated fatty acid alkyl esters corresponding to formula (I):
R¹CO-OR² (I)
in which R¹CO is an unsaturated acyl group containing 16 to 24 carbon atoms and 1, 2, 3, 4 and/or 5 double bonds and R² is a linear or branched alkyl group containing 1 to 8 carbon atoms.

3. Compositions as claimed in claim 1, **characterized in that** they contain sulfonation products of oleic acid-2-ethyl hexyl ester.

4. The use of the sulfonation products claimed in claims 1 to 3 as anionic surfactants for the production of oiling compositions for leather and skins.

## Revendications

1. Agents de graissage de cuirs et de peaux ayant une teneur allant de 1 à 30 % en poids de produits de sulfatation d'esters d'alkyle en C₁ à C₈ d'acides gras non saturés sous forme de leurs sels de métal alcalin, de métal alcalino-terreux, d'ammonium, d'alkylammonium, d'alkanolammonium ou de glucammonium.

2. Agents selon la revendication 1,
**caractérisés en ce qu'**
ils contiennent des produits de sulfatation d'esters d'alkyle d'acides gras non saturés de formule (I),
R¹CO-OR²
dans laquelle R¹CO représente un reste acyle non saturé ayant de 16 à 24 atomes de carbone et 1, 2, 3, 4 et/ou 5 double liaisons et R² représente un reste alkyle linéaire ou ramifié ayant de 1 à 8 atomes de carbone.

3. Agents selon la revendication 1,
**caractérisés en ce qu'**
ils contiennent des produits de sulfatation de l'ester de 2-éthylhexyle d'acide oléique.

4. Utilisation de produits de sulfatation selon les revendications 1 à 3 comme agents tensioactifs anioniques pour la production d'agents de graissage pour les cuirs et les peaux.
